# FASCICULE DE BREVET EUROPEEN

(11) **EP 1 358 947 B1**
(45) Date de publication et mention de la délivrance du brevet: **29.09.2004**
(21) Numéro de dépôt: 03290953.3
(22) Date de dépôt: 16.04.2003
(51) Int. Cl.: B05D 7/26, B05D 1/02, B05D 3/06, F21V 7/22, B05B 7/16

(54) **Procédé d'application d'un vernis comprenant un solvant ou non sur une pièce, notamment un réflecteur de projecteur de véhicule**
Verfahren zur Beschichtung eines Trägers mit einem Lackierungsmittel mit oder ohne Lösemittel, insbesondere für einen Reflektor eines Fahrzeug-Scheinwerfers
Process for applying on a support a varnish comprising or not a solvent, especially on a vehicle headlamp reflector

(30) Priorité: 30.04.2002 FR 0205531
(43) Date de publication de la demande: 05.11.2003
(73) Titulaire: VALEO VISION, 93012 Bobigny Cédex (FR)
(72) Inventeur: Cote, Frédéric, 95220 Herblay (FR); Mountaudouin, Michel, 93200 Saint Denis (FR)

(56) Documents cités:
- EP-A- 0 681 000
- FR-A- 1 436 606
- FR-A- 2 447 794
- FR-A- 2 483 267
- GB-A- 1 386 324

## Description

La présente invention a trait à un procédé d'application d'un vernis comprenant un solvant ou non sur une pièce, notamment un réflecteur de projecteur de véhicule.

La majorité des compositions de base formant vernis qui sont appliquées sur des pièces, de type réflecteurs de projecteurs de véhicule fabriqués à partir de mélanges à mouler solides tels que BMC, CIC..., contiennent d'importantes quantités de solvants. La présence de ces solvants est estimée nécessaire pour réduire la viscosité des produits appliqués et améliorer les performances d'application, par exemple par pulvérisation. Au cours de la pulvérisation puis pendant la période de désolvatation, les solvants s'évaporent, en tout ou partie. De la viscosité des produits utilisés et de la nature et de la concentration résiduelle des solvants dépend le temps pendant lequel les bulles d'air piégées peuvent s'échapper et le film de vernis se tendre. Plus le temps de désolvatation est important plus les risques de coulure du vernis sur la surface des pièces s'accroissent, occasionnant de nombreux rebuts.

Il est connu de l'art antérieur de chauffer le substrat destiné à être recouvert d'un revêtement, tel par exemple que décrit dans FR-A-1436606.
Selon une autre méthode, on applique à température ambiante un vernis ou une peinture chauffé par de l'eau pulvérisée mise en contact avec ledit vernis ou peinture. Cette technique est décrite dans FR-A-2483267.

Dans les deux cas, le but visé est d'améliorer la mouillabilité du vernis sur le substrat, toutefois ces méthodes ne sont que partiellement satisfaisantes.

Aussi la Demanderesse s'est fixé en particulier comme objectif d'assurer d'excellentes performances à l'application d'un vernis sur des pièces de type réflecteurs de projecteurs de véhicule tout en limitant ses propensions à couler sur la surface après application et sans réduire les qualités d'aspect du film de revêtement de base.

Cet objectif est atteint par la présente invention qui procure un procédé d'application d'un vernis comprenant un solvant ou non sur une pièce, notamment un réflecteur de projecteur de véhicule, caractérisé en ce qu'il comporte les étapes suivantes consistant à (i) choisir un vernis présentant une viscosité à température ambiante d'environ 500 mPa.s à environ 2000 mPa.s et une viscosité à la température d'application inférieure à environ 200 mPa.s avec une viscosité sensiblement indépendante de la variation de la température dans la gamme d'application (ii) chauffer la surface de la pièce avant l'étape de mouillage du vernis à une température choisie θp1, (iii) chauffer le vernis au moment de l'application à une température choisie θv et (iv) maintenir la pièce pendant la réalisation du tendu à une température choisie θp₂ et une durée choisie tp₂.

Les vernis comprenant un solvant ou non sont généralement constitués par des résines dont la viscosité est directement liée à la température.

Le procédé conforme à l'invention qui peut être mis en oeuvre indifféremment dans le cas d'un vernis avec ou sans solvant permet, par le choix de températures appropriées de vernis, de garantir une excellente performance à l'application, notamment par pulvérisation. Le choix des températures de pièce à vernir avant l'application et pendant le tendu, permet en outre de contrôler et d'optimiser en particulier la mouillabilité et la « mobilité » du vernis. A ces températures choisies, la viscosité du vernis atteint pratiquement sa valeur optimale. Appliqué sur une surface chaude, d'une part une excellente mouillabilité est obtenue et d'autre part le débullage du vernis est accéléré. Au refroidissement, la viscosité augmentant rapidement, les risques de coulure sont réduits.

De préférence, l'étape (ii) du procédé selon l'invention consiste à chauffer par rayonnement, convection ou conduction, par exemple grâce à un outil de mise en forme et l'étape (iv) consiste à chauffer par rayonnement ou convection. Ce type de chauffage permet d'assurer un tendu correct soit une surface optique la plus lisse possible.

Selon un premier mode de réalisation, le vernis étant avec solvant, θv est d'environ 20°C à environ 40°C, θp₁ est d'environ 20°C à environ 50°C, et θp₂ et tp₂ d'environ 20°C à environ 50 °C et environ 0,5 min à 3 min, respectivement.

Par comparaison avec les procédés avec solvant(s) traditionnels, où le solvant représente de manière classique d'environ 20 % à environ 75 % en poids de la composition globale de vernis, le solvant ne représente pas plus de 10 % en poids de la composition globale du vernis mis en oeuvre dans le procédé de l'invention. Les temps de désolvatation du procédé conforme à l'invention sont donc nettement diminués, ce qui abaisse fortement son coût.

Selon un deuxième mode de réalisation du procédé de l'invention, le vernis étant sans solvant, la température θv est d'environ 40°C à environ 60°C, la température θp₁ est d'environ 70°C à environ 110°C, la température θp₂ est d'environ 50°C à environ 90°C et la durée tp₂ est d'environ 0,5 min à environ 1,5 min.

Un des avantages majeurs de ce mode de réalisation est d'abord de simplifier les formulations de vernis et d'opérer en l'absence de solvants. Outre leur caractère volatile, les solvants présentent un niveau de toxicité plus ou moins acceptable ainsi qu'un risque d'inflammabilité marqué. Ces contraintes nécessitent habituellement la mise en place d'installations de traitement des volatiles ainsi que d'équipements anti-déflagrants dans toutes les zones concernées. Ce mode de réalisation permet donc de réaliser des économies d'investissement et d'exploitation par la simplification des installations, car seule la zone d'application est équipée en anti-déflagrants par nécessité de nettoyage du matériel. Il présente en outre l'avantage de mettre les installations en conformité avec les normes de respect de l'environnement toujours plus strictes.

Les caractéristiques complémentaires ou alternatives du procédé selon l'invention sont les suivantes :
* le vernis est appliqué par aspersion sous pression (« airless »), au pistolet à air comprimé ou électrostatique ; de manière avantageuse le pistolet est équipé d'une boucle de circulation thermorégulée : ce qui permet d'abaisser la viscosité du vernis et d'avoir une température θv et un débit de vernis constants au moment de la pulvérisation au pistolet. Sans cette boucle, comme le pistolet fonctionne par intermittence, se posent des problèmes de contrôle de température ; l'épaisseur de la couche de vernis est obtenue en un seul passage du pistolet : le vernis se dépose parfaitement sur la pièce, il n'y a pas de retouche à faire ; lorsque le vernis appliqué au pistolet est un vernis sans solvant, cela permet des variations d'épaisseurs importantes compatibles avec la géométrie complexe de la surface à couvrir, ce qui augmente la robustesse du procédé ; à épaisseur identique, deux passages de pistolet sont en général nécessaires dans le cas d'un vernis avec solvant.
* le vernis est un vernis UV : comparé aux vernis dits thermiques, les vernis UV assurent un gain de temps certain car une fois l'aspect recherché obtenu ce dernier est « figé » pratiquement instantanément comparé aux durées de l'ordre de 5 min à 10 min nécessaires avec les vernis thermiques, durées pendant lesquelles l'atmosphère des installations doit rester très propre « hors poussière ».
* appliqué sur une pièce telle qu'un BMC, le procédé comporte une étape de prétraitement par rayonnement UV d'environ 1 J/cm² à environ 4 J/cm² avec une puissance maximale d'environ 130 mW à environ 250 mW, mesurée dans la bande UVA et dans un plan sensiblement perpendiculaire au rayonnement moyen de la zone d'éclairage UV. L'efficacité de traitement de la surface de la pièce et l'adhérence du vernis sur le BMC sont ainsi garanties.
* le procédé comporte une étape de polymérisation par rayonnement UV entre environ 4 J/cm² et environ 8 J/cm², de préférence d'environ 2 J/cm² à environ 4 J/cm² avec une puissance d'environ 80 mW à environ 200 mW, mesurée dans la bande UVA, et dans un plan sensiblement perpendiculaire au rayonnement moyen de la zone d'éclairage UV. On obtient ainsi une surface brillante, tendue, apte à être métallisée.
* il est prévu une optimisation de l'orientation du rayonnement de chaque émetteur ou la mise en mouvement de la pièce à traiter, ce qui permet de garantir un éclairement homogène quelle que soit la complexité de la surface insolée ; dans la pratique les émetteurs sont inclinés pour prendre en compte l'orientation des faces de la pièce ;
* à l'étape de polymérisation UV, la température de vernis θp₂ étant élevée, le vernis est plus réactif. Cette augmentation de réactivité permet de réduire de façon notable le nombre d'émetteurs UV tout en polymérisant des zones généralement difficiles à insoler ;
* le procédé comporte une étape de mise en rotation de la pièce selon un axe horizontal au cours de l'étape de tendu et/ou de polymérisation, ce qui permet d'éviter les coulures et d'augmenter à l'application l'épaisseur maximale de la couche déposée et ce quelle que soit la forme de la pièce à traiter. Ainsi est augmentée la robustesse du procédé d'application.

La présente invention va maintenant être décrite de manière plus détaillée dans ses caractéristiques générales puis à l'aide d'un exemple de réalisation donné à titre illustratif et non limitatif.

De manière générale après moulage par injection d'une pièce en matière thermodurcissable, un procédé d'application d'un vernis UV comprend les étapes classiques de lavage à l'eau de la pièce, séchage, prétraitement UV, application du vernis chauffé ou étape dite de « mouillage », « tendu », polymérisation UV et métallisation.

Le procédé selon l'invention peut s'appliquer à toute pièce capable de supporter des températures transitoires jusqu'à environ 110°C.

Dans le cas des réflecteurs pour projecteurs de véhicule, comme pièces en matière thermodurcissable utiles dans le procédé de l'invention, on peut citer les mélanges à mouler solide ou BMC pour « bulk molding compounds » (ou leurs variantes telles que CIC, pour « continuous impregnated compounds », TMC, pour « thick molding compounds » ou encore SMC pour « sheet molding compounds ») qui sont des compositions à base de résine polyester insaturée renforcée en fibres de verre. Des pièces en résines phénoliques, vinyliques ou époxydes ou encore des mélamines urée-formol peuvent également convenir.

Comme vernis UV, utiles dans le procédé de l'invention on peut citer les compositions comprenant de manière classique une résine acrylique ou un mélange de résines acryliques et éventuellement un ou plusieurs solvants.

Les résines acryliques mises en oeuvre dans le procédé selon l'invention peuvent comprendre un ou plusieurs des composés suivants :
- polymères ou copolymères d'esters de l'acide acrylique tels que des oligomères acrylate multifonctionnels, par exemple de type époxy acrylate, uréthanne acrylate aliphatique ou aromatique, polyester acrylate, acrylique acrylate ; ces composés sont typiquement des liquides visqueux présentant à 25°C une viscosité d'environ plusieurs milliers à environ plus d'un million de centipoise (cP), présentent en général de 2 à 6 groupes acrylates par molécule et possèdent un poids moléculaire d'environ 500 à environ 20000,
- monomères acrylates multifonctionnels possédant en général de 1 à 4 groupes acrylate par molécule et un poids moléculaire d'environ 150 à environ 500, leur viscosité à 25°C étant d'environ 5 à environ 200 cP,
- l'hexanedioldiacrylate (HDDA), le tripropylèneglycoldiacrylate (TPGDA), le triéthylèneglycoldiacrylate (TEGDA) et le dipropylèneglycoldiacrylate (DPGDA) et des monomères du type acide acrylique,
- un ou plusieurs photo-initiateurs du type arylcétones, par exemple la benzophénone, l'hydroxycyclohexylphénylcétone (HCPK), la 2,2-diméthoxy-1,2-diphénylméthan-1-one ;
- Un ou plusieurs agents tensioactifs du type alkylpolysiloxane tel que le diméthylpolysiloxane ou encore le méthacrylatesiloxane, un polyethersiloxane ou polyestersiloxane.
- D'autres additifs peuvent être ajoutés aux composés précédents, comme par exemple un ou plusieurs agents antimousse, promoteurs d'adhérence, agents thixotropes, stabilisants, colorants, etc.

Lorsqu'ils sont présents dans la mise en oeuvre du procédé de l'invention, les solvants appropriés sont par exemple les solvants de type ester, tels que par exemple l'acétate d'éthyle l'acétate de vinyle ou de butyle ou encore de type ester de glycol tel le méthoxypropylèneacétate (MPA) ou, de type cétone, tels que par exemple la méthylisobutylcétone (MIBK) ou la méthyléthylcétone (MEK) ou encore de type alcool tels que l'alcool butylique ou encore de type aromatique tels que le toluène, xylènes par exemple.

### EXEMPLE 1

### Procédé d'application d'un vernis avec solvant sur pièces BMC

Les étapes caractéristiques essentielles du procédé selon l'invention sont les suivantes :
- nature du vernis : résine acrylique comportant de l'acétate de vinyle à raison de 5% en poids de la composition globale du vernis) ; le vernis présentant une viscosité à température ambiante d'environ 500 mPa.s à 2000 mPa.s et une viscosité à la température d'application inférieure à environ 200 mPa.s avec une viscosité sensiblement indépendante de la variation de la température dans la gamme d'application ;
- prétraitement UV (Dose : 4 J/cm2 ; puissance : 160 mW/cm2, mesurée en UVA) ;
- chauffage des pièces à 40°C avant mouillage;
- chauffage du vernis (température de pulvérisation au pistolet à air comprimé avec boucle de thermorégulation: 35 °C) ;
- maintien de la température pendant le tendu (température de « flash off» : 35°C pendant 1 min ; pièces en rotation : 2 RPM) ;
- polymérisation UV (Dose 6 J/cm2 ; puissance 160 mW/cm2, mesurée en UVA)
- aluminiage

L'épaisseur de la couche de vernis obtenue est de l'ordre de 10 à 25 µm. La gamme d'application ci-dessus permet la production d'une pièce présentant les qualités optiques nécessaires à un réflecteur de phare de véhicule automobile (le brillant, le tendu et le respect de la surface optique).

### EXEMPLE 2

### Procédé d'application d'un vernis sans solvant sur pièces BMC

Les étapes caractéristiques essentielles du procédé selon l'invention sont les suivantes :
- nature du vernis : résine acrylique (% de volatiles inférieur à 1%) ; le vernis présentant une viscosité à température ambiante d'environ 500 mPa.s à 2000 mPa.s et une viscosité à la température d'application inférieure à environ 200 mPa.s avec une viscosité sensiblement indépendante de la variation de la température dans la gamme d'application ;
- chauffage ou maintien des pièces à 90°C
- prétraitement UV (Dose : 2 J/cm2 ; puissance : 160 mW/cm2, mesurée en UVA) ;
- chauffage ou maintien des pièces à 90°C avant mouillage ;
- chauffage du vernis (température de pulvérisation au pistolet à air comprimé avec boucle de thermorégulation: 45 °C ;
- maintien de la température pendant le tendu (température de « flash off» : 70°C pendant 1,5 min ; pièces en rotation : 2 RPM) ;
- polymérisation UV (Dose 2 J/cm2 ; puissance 160 mW/cm2, mesurée en UVA) ;
- aluminiage

On constate qu'ayant contrôlé la température de surface, selon le procédé de l'invention on assure la maîtrise de la mouillabilité et de l'étalement.

Le choix de la température de flash-off permet de maîtriser l'aspect de la surface (tendu, débullage, coulure).

Les propriétés de tenue thermique (30 min à 200°C) et de tenue à la chaleur humide (7 jours à 70°C et 95% d'humidité résiduelle) sont telles qu'après les essais l'aspect de la métallisation reste inchangé.

L'épaisseur de la couche de revêtement de base obtenue est d'environ 10 µm au minimum et peut atteindre environ 15 µm à environ 50 µm en un seul passage de pistolet.

Outre les excellentes performances mentionnées ci-dessus que permet d'atteindre le procédé selon l'invention, ce dernier conduit très avantageusement à une simplification notable des installations. Une réduction drastique de la pollution et des coûts de retraitement des fumées, en termes d'investissements et de maintenance, est aussi assurée.

## Revendications

1. Procédé d'application d'un vernis comprenant un solvant ou non sur une pièce, notamment un réflecteur de projecteur de véhicule, **caractérisé en ce qu'**il comporte les étapes suivantes consistant à (i) choisir un vernis présentant une viscosité à température ambiante d'environ 500 mPa.s à 2000 mPa.s et une viscosité à la température d'application inférieure à environ 200 mPa.s avec une viscosité sensiblement indépendante de la variation de la température dans la gamme d'application (ii) chauffer la surface de la pièce avant l'étape de mouillage du vernis à une température choisie θp₁, (iii) chauffer le vernis au moment de l'application à une température choisie θv et (iv) maintenir la pièce pendant la réalisation du tendu à une température choisie θp₂ et une durée choisie tp₂.

2. Procédé selon la revendication 1, **caractérisé en ce que** l'étape (ii) consiste à chauffer par rayonnement, convection ou conduction et l'étape (iv) consiste à chauffer par rayonnement ou convection.

3. Procédé selon la revendication 1 ou 2, **caractérisé en ce que** le vernis comprenant un solvant, θv est d'environ 20°C à environ 40°C, θp1 est d'environ 20°C à environ 50°C, et θp2 et tp2 d'environ 20°C à environ 50 °C et environ 0,5 min à 3 min, respectivement.

4. Procédé selon la revendication 1 ou 2, **caractérisé en ce que** vernis étant sans solvant, la température θv est d'environ 40°C à environ 60°C, la température θp₁ est d'environ 70°C à environ 110°C, la température θp₂ est d'environ 50°C à environ 90°C et la durée tp₂ est d'environ 0,5 min à environ 1,5 min.

5. Procédé selon l'une quelconque des revendications 1 à 4, **caractérisé en ce que** l'application est réalisée par aspersion sous pression (« airless »), au pistolet à air comprimé ou électrostatique.

6. Procédé selon la revendication 5, **caractérisé en ce que** le pistolet à air comprimé est équipé d'une boucle de circulation thermorégulée.

7. Procédé selon l'une quelconque des revendications précédentes **caractérisé en ce que** le vernis est un vernis UV.

8. Procédé selon la revendication 7, **caractérisé en ce qu'**il est appliqué sur une pièce telle qu'un BMC et **en ce qu'**il comporte une étape de prétraitement par rayonnement UV d'environ 1 J/cm² à environ 4 J/cm² avec une puissance maximale d'environ 130 mW à environ 250 mW, mesurée dans la bande UVA et dans un plan sensiblement perpendiculaire au rayonnement moyen de la zone d'éclairage UV.

9. Procédé selon la revendication 7 ou 8, **caractérisé en ce qu'**il comporte une étape de polymérisation par rayonnement UV d'environ 2 J/cm² à environ 4 J/cm² avec une puissance d'environ 80 mW à environ 200 mW, mesurée dans la bande UVA, et dans un plan sensiblement perpendiculaire au rayonnement moyen de la zone d'éclairage UV.

10. Procédé selon l'une quelconque des revendications précédentes **caractérisé en ce qu'**il comporte une étape de mise en rotation de la pièce selon un axe horizontal au cours de l'étape de tendu et/ou de polymérisation.

11. Procédé selon l'une quelconque des revendications 5 à 10, **caractérisé en ce que** l'épaisseur de la couche de vernis est obtenue en un seul passage du pistolet.

## Patentansprüche

1. Verfahren zum Auftragen eines lösungsmittelhaltigen oder lösungsmittelfreien Lacks auf ein Teil, insbesondere einen Reflektor eines Fahrzeugscheinwerfers,
**dadurch gekennzeichnet, dass** es die folgenden Schritte umfasst, die darin bestehen, (i) einen Lack mit einer im Wesentlichen von der Temperaturschwankung im Applikationsbereich unabhängigen Viskosität auszuwählen, der bei Raumtemperatur eine Viskosität zwischen ca. 500 mPa.s und 2000 mPa.s und bei der Applikationstemperatur eine Viskosität von unter ca. 200 mPa.s aufweist, (ii) die Oberfläche des Teils vor der Phase der Lackbenetzung auf eine Temperatur von θp₁ zu erwärmen, (iii) den Lack zum Zeitpunkt des Auftragens auf eine Temperatur von θv zu erwärmen und (iv) das Teil während des erfolgenden Verlaufens auf einer Temperatur von θp₂ für eine Dauer von tp₂ zu halten.

2. Verfahren nach Anspruch 1,
**dadurch gekennzeichnet, dass** die Phase (ii) im Erwärmen durch Wärmestrahlung, - konvektion oder -leitung und die Phase (iv) im Erwärmen durch Wärmestrahlung oder -konvektion besteht.

3. Verfahren nach Anspruch 1 oder 2,
**dadurch gekennzeichnet, dass** der Lack ein Lösungsmittel enthält, θv ca. 20°C bis ca. 40°C, θp₁ ca. 20°C bis ca. 50°C und θp₂ bzw. tp₂ ca. 20°C bis ca. 50°C bzw. ca. 0,5 min bis 3 min betragen.

4. Verfahren nach Anspruch 1 oder 2,
**dadurch gekennzeichnet, dass** der Lack lösungsmittelfrei ist, die Temperatur θv ca. 40°C bis ca. 60°C, die Temperatur θp₁ ca. 70°C bis ca. 110°C, die Temperatur θp₂ ca. 50°C bis ca. 90°C und die Dauer tp₂ ca. 0,5 min bis ca. 1,5 min betragen.

5. Verfahren nach einem der Ansprüche 1 bis 4,
**dadurch gekennzeichnet, dass** das Auftragen durch Aufsprühen unter Druck ("airless") mit einer Druckluft- oder Elektrostatik-Spritzpistole erfolgt.

6. Verfahren nach Anspruch 5,
**dadurch gekennzeichnet, dass** die Druckluft-Spritzpistole mit einem wärmegeregelten Umlaufkreis ausgestattet ist.

7. Verfahren nach einem der vorhergehenden Ansprüche,
**dadurch gekennzeichnet, dass** der Lack ein UV-Lack ist.

8. Verfahren nach Anspruch 7,
**dadurch gekennzeichnet, dass** es auf ein Teil, etwa ein BMC-Halbzeug, aufgetragen wird und dass es einen Vorbehandlungsschritt durch UV-Strahlung von ca. 1 J/cm² bis ca. 4 J/cm² mit einer im UV-A-Band und in einer zur durchschnittlichen Strahlung des UV-Beleuchtungsbereichs im Wesentlichen lotrechten Ebene gemessenen Maximalleistung von ca. 130 mW bis ca. 250 mW umfasst.

9. Verfahren nach Anspruch 7 oder 8,
**dadurch gekennzeichnet, dass** es einen Polymerisationsschritt durch UV-Strahlung von ca. 2 J/cm² bis ca. 4 J/cm² mit einer im UV-A-Band und in einer zur durchschnittlichen Strahlung des UV-Beleuchtungsbereichs im Wesentlichen lotrechten Ebene gemessenen Maximalleistung von ca. 80 mW bis ca. 200 mW umfasst.

10. Verfahren nach einem der vorhergehenden Ansprüche,
**dadurch gekennzeichnet, dass** es einen Schritt des in Drehung versetzen des Stücks während der Phase des Verlaufens und/oder der Polymerisation entlang einer horizontalen Achse umfasst.

11. Verfahren nach einem der Ansprüche 5 bis 10,
**dadurch gekennzeichnet, dass** die Dicke der Lackschicht mit einem einzigen Spitzpassage erzielt wird.

## Claims

1. Method of applying a lacquer, comprising a solvent or not, to a part, in particular a vehicle headlight reflector, **characterised in that** it comprises the following steps consisting of (i) choosing a lacquer having a viscosity at ambient temperature of approximately 500 mPa.s to 2000 mPa.s and a viscosity at application temperature of less than approximately 200 mPa.s with a viscosity substantially independent of the variation in temperature in the application range, (ii) heating the surface of the part before the step of wetting the lacquer at a chosen temperature θp₁, (iii) heating the lacquer at the time of application to a chosen temperature θv and (iv) holding the part during the production of the tension at a chosen temperature θp₂ and a chosen duration tp₂.

2. Method according to Claim 1, **characterised in that** step (ii) consists of heating by radiation, convection or conduction and step (iv) consists of heating by radiation or convection.

3. Method according to Claim 1 or 2, **characterised in that**, the lacquer comprising a solvent, θv is from approximately 20°C to approximately 40°C, θp₁ is from approximately 20°C to approximately 50°C, θp₂ and tp₂ from approximately 20°C to approximately 50°C and approximately 0.5 min to 3 min, respectively.

4. Method according to Claim 1 or 2, **characterised in that**, the lacquer being solvent-free, the temperature θv is from approximately 40°C to approximately 60°C, the temperature θp₁ is from approximately 70°C to approximately 110°C, the temperature θp₂ is from approximately 50°C to approximately 90°C and the duration tp₂ is from approximately 0.5 min to approximately 1.5 min.

5. Method according to any one of Claims 1 to 4, **characterised in that** the application is produced by spraying under pressure ("airless"), with a compressed air or electrostatic gun.

6. Method according to Claim 5, **characterised in that** the compressed air gun is equipped with a heat-regulated circulation loop.

7. Method according to any one of the preceding claims, **characterised in that** the lacquer is a UV lacquer.

8. Method according to Claim 7, **characterised in that** it is applied to a part such as a BMC and **in that** it comprises a step of pretreatment by UV radiation of approximately 1 J/cm² to 4 J/cm² with a maximum power of approximately 130 mW to approximately 250 mW, measured in the UVA band and in a plane substantially perpendicular to the mean radiation of the UV illumination area.

9. Method according to Claim 7 or 8, **characterised in that** it comprises a step of polymerisation by UV radiation of approximately 2 J/cm² to approximately 4 J/cm² with a power of approximately 80 mW to approximately 200 mW, measured in the UVA band, and in a plane substantially perpendicular to the mean radiation of the UV illumination area.

10. Method according to any one of the preceding claims, **characterised in that** it comprises a step of rotating the piece along a horizontal axis during the tensioning and/or polymerisation step.

11. Method according to any one of Claims 5 to 10, **characterised in that** the thickness of the layer of lacquer is obtained in a single pass of the gun.
